# EUROPÄISCHE PATENTSCHRIFT

(11) **EP 3 358 074 B1**
(45) Veröffentlichungstag und Bekanntmachung des Hinweises auf die Patenterteilung: **29.05.2019**
(21) Anmeldenummer: 17200955.7
(22) Anmeldetag: 10.11.2017
(51) Int. Cl.: D21F 9/00, D21F 11/04, D21F 3/04

(54) **VERFAHREN ZUR HERSTELLUNG EINER MEHRLAGIGEN FASERSTOFFBAHN MIT WEISSER DECKLAGE**
METHOD FOR MAKING A MULTILAYER FIBROUS WEB WITH WHITE SURFACE LAYER
PROCÉDÉ DE FABRICATION D'UNE BANDE FIBREUSE MULTICOUCHE AYANT UNE COUCHE DE SURFACE BLANCHE

(30) Priorität: 03.02.2017 AT 500872017
(43) Veröffentlichungstag der Anmeldung: 08.08.2018
(73) Patentinhaber: Andritz AG, 8045 Graz (AT)
(72) Erfinder: BACOVSKY, Georg, 3040 Neulengbach (AT); STERN, Michael, 3382 Loosdorf (AT)
(74) Vertreter: Tschinder, Thomas

(56) Entgegenhaltungen:
- WO-A1-01/44569

## Beschreibung

Den Gegenstand dieser Erfindung bildet ein Verfahren zur Herstellung einer mehrlagigen Faserstoffbahn mit einer weißen Decklage, gegebenenfalls einer oder mehreren Zwischenlagen und einer Rückenlage. Die einzelnen Lagen der Faserstoffbahn werden dabei in einer Formerpartie gebildet und miteinander vergautscht, sodass die weiße Decklage die Unterseite der mehrlagigen Faserstoffbahn bildet. Anschließend wird die mehrlagige Faserstoffbahn in einer Pressenpartie entwässert.

Bei diesen mehrlagigen Faserstoffbahnen handelt es sich in erster Linie um weißgedeckte Testliner (gestrichen oder ungestrichen) auch bekannt als White Top Testliner bzw. um weißgedeckten Kraftliner (White Top Kraftliner) bzw. um weißgedeckten Krafttopliner (Kraft Top White), oder um Gipskarton (Paster Board Liner), Faltschachtelkarton auf Altpapierbasis (White Lined Chipboard), Flüssigkeitskarton (Liquid Packaging Board), oder um Faltschachtelkarton auf Frischfaserbasis (Folding Box Board).

Bei bestehenden Papiermaschinen hat es sich als günstig erwiesen, wenn nach dem Vergautschen die weiße Decklage die Unterseite der mehrlagigen Faserstoffbahn bildet ("Upsidedown-production"), weil in der nachfolgenden Pressenpartie insbesondere die Unterseite der Faserstoffbahn geglättet wird (vgl. z.B. WO 01/44569 A1). Eine glatte weiße Decklage ist eine Grundvoraussetzung bei vielen Herstellungsverfahren. Die Rückenlage und gegebenenfalls auch die Zwischenlagen bestehen aus Fasern die eine geringer Weiße als die weiße Decklage aufweisen.

Wenn die weiße Decklage die Unterseite der mehrlagigen Faserstoffbahn bildet, ergeben sich jedoch auch Probleme.

Nach dem Vergautschen der mehrlagigen Faserstoffbahn muss das Obersieb von der Faserstoffbahn abgehoben werden und die Faserstoffbahn am Untersieb weiterlaufen. Damit dies zuverlässig funktioniert, befindet sich unter dem Untersieb ein Trennsauger, der dafür sorgt, dass die Faserstoffbahn am Untersieb haften bleibt und nicht mit dem abhebenden Obersieb mitläuft. Häufig sind auch noch im Untersieb weitere Saugkästen angeordnet, durch die die vergautschte Faserstoffbahn weiter entwässert wird. Die Saugwirkung des Trennsaugers bzw. der unten liegenden Saugkästen saugt jedoch auch schmutziges Wasser aus der Rückenlage in die weiße Decklage, die dadurch an Weiße verliert.

Aufgabe der vorliegenden Erfindung ist es, ein Herstellungsverfahren zur Herstellung einer mehrlagigen Faserstoffbahn mit glatter weißer Decklage zu offenbaren, bei dem die Weiße der Decklage gegenüber herkömmlicher Verfahren verbessert wird.

Gelöst wird diese Aufgabe durch ein Herstellungsverfahren gemäß Patentanspruch 1. Also um ein Herstellungsverfahren bei dem direkt nach der Vergautschung eine Vakuumentwässerung nach oben erfolgt. Diese Vakuumentwässerung nach oben saugt das Siebwasser aus der unten liegenden weißen Decklage durch die Rückenlage hindurch aus der Faserstoffbahn. Ebenso wird das schmutzige Siebwasser aus der Rückenlage nach oben gesaugt. Dadurch wird verhindert, dass schmutziges Wasser aus der Rückenlage in die weiße Decklage gelangen kann. Beim nachfolgenden Trennsauger erfolgt dann zwar ein Saugen nach unten, jedoch ist dann die Rückenlage schon so weit entwässert, dass kaum noch Wasser in die weiße Decklage gesaugt werden kann. Gegenüber herkömmlicher Herstellungsverfahren erhält man so eine hochwertigere weiße Decklage.

Dieses Herstellungsverfahren eignet sich besonders gut für die Herstellung von White Top Testliner, White Top Kraftliner, Kraft Top White Liner, Plaster Board Liner, White Lined Chipboard, Liquid Packaging Board oder Folding Box Board.

Die nach oben gerichtete Vakuumentwässerung nach dem Vergautschen erfolgt vorzugsweise mit Hilfe eines oberhalb der Faserstoffbahn angeordneten Saugkastens. Dieser Saugkasten ist also im Obersieb angeordnet, er kann auch mehrzonig ausgeführt sein.

Es ist vorteilhaft, wenn die mehrlagige Faserstoffbahn die nachfolgende Pressenpartie so durchläuft, dass die weiße Decklage zumindest in einem Nip, vorzugsweise im letzten Nip, nicht in Kontakt mit einem Pressfilz gebracht wird. Die weiße Decklage wird also mit einer unbefilzten Presswalze oder einem glatten Transferbelt in Kontakt gebracht.

Es ist günstig, wenn die Rückenlage in einem Doppelsiebformer gebildet wird. Dabei kann die Rückenlage im Doppelsiebformer über eine Umlenkwalze nach unten umgelenkt werden, wobei die Umlenkwalze von beiden Sieben des Doppelsiebformers umschlungen wird. Durch das Umschlingen der Umlenkwalze wird ein Abheben bzw. Abschleudern der Rückenlage vom Untersieb verhindert.

Zusätzlich kann die Umlenkwalze auch besaugt sein.

Wenn die mehrlagige Faserstoffbahn aus mindestens drei Lagen besteht, die nacheinander miteinander vergautscht werden, ist es vorteilhaft, wenn die erfindungsgemäße Vakuumentwässerung nach oben erst direkt nach der letzten Vergautschung erfolgt.

Es ist auch denkbar, dass die weiße Decklage und/oder die Rückenlage mit Hilfe eines Mehrschichtstoffauflaufs auf ein Formiersieb aufgebracht werden. Wenn die weiße Decklage mit Hilfe eines Mehrschichtstoffauflaufes auf das Sieb aufgetragen wird, so soll die Schicht der weißen Decklage, die letztendlich die Oberfläche der mehrlagigen Faserstoffbahn bildet, die größte Weiße aufweisen.

Im Folgenden werden mögliche Ausführungsbeispiele der Erfindung anhand von Zeichnungen beschrieben. Es zeigen:
Fig. 1 eine schematische Seitenansicht der erfindungsgemäßen Formerpartie;
Fig. 2 eine schematische Seitenansicht der Formerpartie und der daran anschließenden Pressenpartie;
Fig. 3 eine TriNip Presenpartie;
Fig. 4 eine TriNip Pressenpartie mit glattem Transferbelt;
Fig. 5 eine Pressenpartie mit zwei Nips;
Gleiche Bezugszeichen in den jeweiligen Figuren bezeichnen jeweils die gleichen Bauteile.

In Figur 1 ist die erfindungsgemäße Formerpartie 2 als mehrlagen Langsiebpartie dargestellt mit der eine mehrlagige Faserstoffbahn 1 gebildet wird. Die mehrlagige Faserstoffbahn 1 besteht hierbei aus einer weißen Decklage la und einer Rückenlage 1b. Zur Bildung der weißen Decklage la wird eine Faserstoffsuspension über den Stoffauflauf 14 auf das Sieb 16 aufgetragen und entwässert. Für die Bildung der Rückenlage 1b wird ebenfalls von einem Stoffauflauf 15 eine Faserstoffsuspension auf ein Langsieb 13 aufgetragen und entwässert. Die Bildung der Rückenlage 1b wird im vorliegenden Beispiel mit einem Doppelsiebformer 10 unterstützt. Die Rückenlage 1b durchläuft den Doppelsiebformer 10 eingebettet zwischen den beiden Sieben 13 und 12. Im Doppelsiebformer 10 werden die beiden Siebe 12, 13 und die Rückenlage 1b über eine Umlenkwalze 11 nach unten umgelenkt und der Gautschwalze 17 zugeführt, die im vorliegenden Beispiel besaugt ist. Die Gautschwalze 17 vergautscht die Rückenlage 1b mit der weißen Decklage la und zwar so, dass die weiße Decklage la die Unterseite der mehrlagigen Faserstoffbahn 1 bildet. Direkt nach der Gautschwalze 17 ist ein Saugkasten 4 angeordnet, durch den eine Vakuumentwässerung nach oben erfolgt. Schmutziges Wasser aus der Rückenlage 1b wird dadurch abgesaugt, ohne dass es in die weiße Decklage la gelangen kann. Nach dem Saugkasten 4 wird das obere Sieb 13 von der vergautschten Faserstoffahn 1 abgehoben, der Trennsauger 18 verhindert ein Abheben der Faserstoffbahn 1.

Figur 2 zeigt nun auch die an die Formerpartie 2 anschließende Pressenpartie 3. Die mehrlagige Faserstoffbahn 1 wird hier im freien Zug einem ersten Pressnip 5 zugeführt. Dort wird die mehrlagige Faserstoffbahn 1 zwischen zwei Presswalzen 8, die jeweils von einem Pressfilz 9 umschlungen sind, entwässert. In einem weiteren letzten Pressnip 7 wird die mehrlagige Faserstoffbahn zwischen den beiden Presswalzen 8 und 19 entwässert. Dabei ist nur die obere Presswalze 8 befilzt, also von einem Filz 9 umschlungen. Die untere Presswalze 19 ist eine glatte unbefilzte Walze. Die weiße Decklage la kommt hier also nur mit der glatten Oberfläche der Presswalze 19 in Kontakt. Anschließend wir die mehrlagige Faserstoffbahn 1 in die Trockenpartie 20 überführt und auf dem Trockensieb 25 mit Hilfe von Trockenzylindern 21 getrocknet.

In Figur 3 ist eine weitere mögliche Ausführungsform der Pressenpartie 3 dargestellt. Hierbei handelt es sich um eine TriNip-Presse. Die mehrlagige Faserstoffbahn 1 wird hier vom Sieb 16 der Formerpartie 2 direkt an den Pressfilz 22 übergeben und in einem ersten Pressnip 5 entwässert. Die beiden Presswalzen 27 und 28 des ersten Pressnips 5 sind jeweils von einem Pressfilz 22 und 23 umschlungen. Nach dem ersten Pressnip 5 wird die Faserstoff 1 in einem zweiten Pressnip 6 weiter entwässert. Dieser zweite Pressnip 6 wird durch die befilzte Presswalze 27 und die glatte Zentralwalze 30 gebildet. In einem dritten und letzten Pressnip 7, zwischen der glatten Zentralwalze 30 und der Presswalze 29, die von einem Pressfilz 24 umschlungen wird, erfolgt die letzte Pressung bevor die Faserstoffbahn 1 mit Hilfe einer Saugwalze 26 an das Trockensieb 25 der Trockenpartie 20 übergeben wird. Die weiße Decklage la kommt im letzten Pressnip 7 somit nur mit der glatten Oberfläche der Zentralwalze 30 in Kontakt.

In Figur 4 ist eine gegenüber der Figur 3 modifizierte TriNip Presse dargestellt. Hier wird die Zentralwalze 31 von einem glatten Transferbelt 32 umschlungen, auf dem die mehrlagige Faserstoffbahn 1 nach dem letzten Pressnip 7 mit Hilfe einer Saugwalze 26 an das Trockensieb 25 der Trockenpartie 20 übergeben wird. Auch hier kommt die weiße Decklage la im letzten Nip 7 nur mit einer glatten Pressfläche, nämlich mit dem glatten Transferbelt 32, in Kontakt.

Figur 5 zeigt eine weitere Pressenkonfiguration mit zwei Pressnips 5 und 7. Die mehrlagige Faserstoffbahn 1 mit der nach unten weisenden weißen Decklage la wird hier vom Sieb 16 auf den Pressfilz 33 übergeben und im ersten Pressnip 5 zwischen den beiden Presswalzen 8 entwässert. Beide Walzen 8 werden von einem Pressfilz 33 bzw. 34 umschlungen. Im Anschluss an den ersten Pressnip 5 wird die Faserstoffbahn auf dem Filz 34 weitertransportiert, an den weiteren Pressfilz 35 übergeben und im letzten Pressnip 7 vor der Trockenpartie 20 weiter entwässert. Der letzte Pressnip 7 wird hier durch die beiden Presswalzen 8 und 19 gebildet, wobei die Walze 8 befilzt und die untere Presswalze 19 unbefilzt ist. Von der glatten Oberfläche der Presswalze 19 wird dann die Faserstoffbahn 1 mit Hilfe der Saugwalze 26 auf das Trockensieb 25 überführt. Die Faserstoffbahn 1 wird in dieser Pressenpartie 3 durchgehend unterstützt.

## Patentansprüche

1. Verfahren zur Herstellung einer mehrlagigen Faserstoffbahn (1) mit einer weißen Decklage (la), gegebenenfalls einer oder mehreren Zwischenlagen und einer Rückenlage (1b), wobei die einzelnen Lagen (1a, 1b) der Faserstoffbahn (1) in einer Formerpartie (2) gebildet und miteinander vergautscht werden, sodass die weiße Decklage (la) die Unterseite der mehrlagigen Faserstoffbahn (1) bildet, wobei die Faserstoffbahn (1) nach dem Vergautschen in einer Pressenpartie (3) entwässert wird, **dadurch gekennzeichnet, dass** direkt nach der Vergautschung eine Vakuumentwässerung nach oben erfolgt.

2. Verfahren nach Anspruch 1, **dadurch gekennzeichnet, dass** eine White Top Testliner-, White Top Kraftliner-, Kraft Top White-, Plaster Board Liner-, White Lined Chipboard-, Liquid Packaging Board- oder Folding Box Board Faserstoffbahn (1) hergestellt wird.

3. Verfahren nach Anspruch 1 oder 2, **dadurch gekennzeichnet, dass** die Vakuumentwässerung mit Hilfe eines oberhalb der Faserstoffbahn (1) angeordneten Saugkastens (4) durchgeführt wird.

4. Verfahren nach Anspruch 1 oder 3, **dadurch gekennzeichnet, dass** die weiße Decklage (1a) in der Pressenpartie (3) zumindest in einem Nip (5, 6, 7), vorzugsweise im letzten Nip (7), nicht in Kontakt mit einem Pressfilz (9, 24, 33, 34, 35) gebracht wird.

5. Verfahren nach einem der Ansprüche 1 bis 4, **dadurch gekennzeichnet, dass** die Rückenlage (1b) in einem Doppelsiebformer (10) gebildet wird.

6. Verfahren nach Anspruch 5, **dadurch gekennzeichnet, dass** die Rückenlage (1b) im Doppelsiebformer (10) über eine Umlenkwalze (11) nach unten umgelenkt wird, wobei die Umlenkwalze (11) von beiden Sieben (12, 13) des Doppelsiebformers (10) umschlungen wird.

7. Verfahren nach Anspruch 6, **dadurch gekennzeichnet, dass** die Umlenkwalze (11) eine Saugwalze ist.

8. Verfahren nach einem der Ansprüche 1 bis 7, **dadurch gekennzeichnet, dass** die mehrlagige Faserstoffbahn (1) aus mindestens drei Lagen besteht, die nacheinander miteinander vergautscht werden, wobei die Vakuumentwässerung nach oben erst direkt nach der letzten Vergautschung erfolgt.

9. Verfahren nach einem der Ansprüche 1 bis 8, **dadurch gekennzeichnet, dass** die weiße Decklage (la) oder die Rückenlage (1b) mit Hilfe eines Mehrschichtstoffauflaufes (14, 15) gebildet wird.

10. Verfahren nach einem der Ansprüche 1 bis 9, **dadurch gekennzeichnet, dass** die Vergautschung durch eine besaugte Gautschwalze (17) durchgeführt wird.

## Claims

1. Method for producing a multi-layer pulp web (1) with a white top ply (1a), one or several intermediate plies if necessary, and a back ply (1b), where the individual plies (1a, 1b) of the pulp web (1) are formed in a former section (2) and couched together so that the white top ply (1a) forms the underside of the multi-layer pulp web (1), where the pulp web (1) is dewatered in a press section (3), **characterized in that** vacuum dewatering upwards takes place immediately after couching.

2. Method according to claim 1, **characterized in that** a white top test liner, white top kraft liner, kraft top white, plaster board liner, white lined chipboard, liquid packaging board or folding box board pulp web (1) is produced.

3. Method according to claim 1 or 2, **characterized in that** vacuum dewatering is performed with the aid of a suction box (4) disposed above the pulp web (1).

4. Method according to claim 1 or 3, **characterized in that** the white top ply (1a) does not come into contact with a pressing felt (9, 24, 33, 34, 35) in at least one nip (5, 6, 7) in the press section (3), preferably in the last nip (7).

5. Method according to one of Claims 1 to 4, **characterized in that** the back ply (1b) is formed in a twin wire former (10).

6. Method according to claim 5, **characterized in that** the back ply (1b) is deflected downwards over a deflector roll (11) in the twin wire former (10), where both wires (12, 13) of the twin wire former (10) are wrapped round the deflector roll (11).

7. Method according to Claim 6, **characterized in that** the deflector roll (11) is a suction roll.

8. Method according to one of claims 1 to 7, **characterized in that** the multi-layer pulp web (1) comprises at least three plies that are couched together consecutively, where vacuum dewatering upwards does not take place until immediately after the last couching process.

9. Method according to one of Claims 1 to 8, **characterized in that** the white top ply (1a) or the back ply (1b) is formed with the aid of a multi-layer headbox (14, 15).

10. Method according to one of Claims 1 to 9, **characterized in that** couching is performed by a vacuum-assisted couching roll (17).

## Revendications

1. Procédé de fabrication d'un matelas de pâte multicouche (1) comportant une couche de surface blanche (la), éventuellement une ou plusieurs couches intermédiaires et une couche dorsale (1b), chacune des couches (1a, 1b) du matelas de pâte (1) étant formée dans une section de formeur (2) et couchées ensemble de manière à ce que la couche de surface blanche (la) forme la face inférieure du matelas de pâte multicouche (1), le matelas de pâte étant égoutté (1) après le couchage dans la partie de formeur (3), **caractérisé en ce que** l'égouttage à haut vide a lieu directement après le couchage.

2. Procédé selon la revendication 1, **caractérisé en ce qu'**est fabriqué un matelas de pâte (1) de couverture spéciale blanche, de couverture kraft blanche, de kraft blanc, de doublure de plaque de plâtre, de carton blanc mixte, de carton d'emballage de liquide ou de boîte en carton pliante.

3. Procédé selon la revendication 1 ou 2, **caractérisé en ce que** l'égouttage par le vide est effectué à l'aide d'une caisse aspirante (4) disposée au-dessus du matelas de pâte (1).

4. Procédé selon la revendication 1 ou 3, **caractérisé en ce que** la couche de surface blanche (la) n'entre pas en contact avec un feutre de presse (9, 24, 33, 34, 35) dans au moins une ligne de contact (5, 6, 7) dans la section de formeur, de préférence dans la dernière ligne de contact (7).

5. Procédé selon l'une des revendications 1 à 4, **caractérisé en ce que** la couche dorsale (1b) est formée dans un formeur à double toile (10).

6. Procédé selon la revendication 5, **caractérisé en ce que** la couche dorsale (1b) est déviée vers le bas sur un rouleur déflecteur (11) dans le formeur à double toile (10), où les deux toiles (12, 13) du formeur à double toile (10) sont enroulées autour du rouleau déflecteur (11).

7. Procédé selon la revendication 6, **caractérisé en ce que** le rouleau déflecteur (11) est un cylindre aspirant.

8. Procédé selon l'une des revendications 1 à 7, **caractérisé en ce que** le matelas de pâte multicouche (1) est constitué d'au moins trois couches qui sont couchées ensemble consécutivement, l'égouttage à haut vide ayant lieu seulement directement après le dernier couchage.

9. Procédé selon l'une des revendications 1 à 8, **caractérisé en ce que** la couche de surface blanche (la) ou la couche inférieure (1b) est formée à l'aide d'une caisse de tête multicouche (14, 15).

10. Procédé selon l'une des revendications 1 à 9, **caractérisé en ce que** le couchage est effectué par le rouleau coucheur (17).
